# EUROPÄISCHE PATENTANMELDUNG

(11) **EP 4 663 364 A1**
(43) Veröffentlichungstag der Anmeldung: **17.12.2025**
(21) Anmeldenummer: 24181930.9
(22) Anmeldetag: 13.06.2024
(51) Int. Cl.: B27N 1/00, B27N 3/00, B27N 3/02, B27N 3/04

(54) **VERFAHREN ZUM HERSTELLEN VON HOLZWERKSTOFFEN, HOLZWERKSTOFFE UND BINDEMITTEL ZUR HERSTELLUNG HIERVON**

(71) Anmelder: Edelmann solution in wood, 38667 Bad Harzburg (DE)
(72) Erfinder: TOLLE, Peter, 31812 Bad Pyrmont (DE)
(74) Vertreter: Kröncke, Rolf

(57) **Zusammenfassung**

In einem ersten Aspekt richtet sich die vorliegende Erfindung auf ein Verfahren zum Herstellen von Holzwerkstoffen oder Werkstoffen aus cellulosehaltigen Materialien, wobei diese mit Bindemitteln oder Wärmebehandlung hergestellt werden und wobei diese eine verringerte Emission von Essigsäure und weiteren VOC-Verbindungen nach der Wärmebehandlung aufweisen. Hierbei erfolgt vor der Wärmebehandlung eine Zugabe von Tensid und/oder Antioxidationsmittel zu dem Bindemittel und/oder den cellulosehaltigen Materialen oder den Holzwerkstoffen. In einem weiteren Aspekt werden entsprechend hergestellte Holzwerkstoffe, insbesondere OSB-Platten oder Spanplatten aber auch Faserplatten bereitgestellt. Schließlich werden Bindemittel für cellulosehaltige Materialen und Holzwerkstoffe beschrieben, umfassend Tenside, Antioxidationsmittel, Protein-Hydroxyaldehyd Harz und Glycerin.

## Beschreibung

In einem ersten Aspekt richtet sich die vorliegende Erfindung auf ein Verfahren zum Herstellen von Holzwerkstoffen oder Werkstoffen aus cellulosehaltigen Materialien, wobei diese mit Bindemitteln oder Wärmebehandlung hergestellt werden und wobei diese eine verringerte Emission von Essigsäure und weiteren VOC-Verbindungen nach der Wärmebehandlung aufweisen. Hierbei erfolgt vor der Wärmebehandlung eine Zugabe von Tensid und/oder Antioxidationsmittel zu dem Bindemittel und/oder den cellulosehaltigen Materialen oder den Holzwerkstoffen. In einem weiteren Aspekt werden entsprechend hergestellte Holzwerkstoffe, insbesondere OSB-Platten oder Spanplatten aber auch Faserplatten bereitgestellt. Schließlich werden Bindemittel für cellulosehaltige Materialen und Holzwerkstoffe beschrieben, umfassend Tenside, Antioxidationsmittel, Protein-Hydroxyaldehyd Harz und Glycerin.

### Stand der Technik

Bei der Herstellung von holzbasierten Verbundwerkstoffen und Holzwerkstoffen im Allgemeinen sowie Werkstoffe aus oder enthaltend cellulosehaltige Materialien, spielen Bindemittel eine wesentliche Rolle. Der Einsatz der Bindemittel wird beschränkt durch entsprechende Restriktionen, wie der VOC-Richtlinie, die die Emission von flüchtigen organischen Verbindungen (VOC) und sehr flüchtigen organischen Verbindungen (VVOC) begrenzen soll. Flüchtige organische Verbindungen und sehr flüchtige organische Verbindungen kommen in Abhängigkeit von der Art und dem Zustand der eingesetzten Lignocellulose, der Holzart, der Leimungsdauer, den Leimungsbedingungen des Holzes bzw. den entsprechenden cellulosehaltigen Materialien in unterschiedlichen chemischen Zusammensetzungen und Mengen vor. Darüber hinaus werden entsprechende VOC und VVOC, insbesondere Formaldehyd, bei Verwendung von Bindemitteln auf Basis von Aminoplasten freigesetzt. In erster Linie konzentriert man sich in der Bindemittelindustrie auf die Reduzierung der Emission von Formaldehyd als wesentlichen Vertreter der VVOC. Der Grenzwert wurde hier von E1 (entsprechend 0,1 ppm) auf E 0,5 entsprechend 0,06 ppm gesenkt. Um diesen Anforderungen zu genügen, wurden durch die Bindemittelindustrie angepasste Rezepturen für entsprechende Formaldehyd-basierte Harze, wie UF- (Urea-Formaldehyd) oder MUF (Melamin-Urea-Formaldehyd)-Harze entwickelt, hierzu wurden z.B. die MOL-Verhältnisse in den Bindemitteln gesenkt.

Alternativen zu Formaldehyd-haltigen Harzen wurden entwickelt, wie z. B. Isocyanat-basierte Bindemittel, z. B. PMDI. Hierdurch ergeben sich aber andere, bekannte Probleme, einerseits der hohe Preis hiervon, andererseits die Entwicklung von Gefahrstoffen, z. B. im Brandfall, durch Entstehung u.a. von Blausäure.

Darüber hinaus wurden weitere Bindemittel, z. B. proteinhaltige Bindemittel, entwickelt. Diese werden als E-0 ausgewiesen, d. h. sie benötigen keine Addition von Formaldehyd zur Reaktion.

Um die Freisetzung von Formaldehyd und anderen VVOC und VOC zu verringern, wurde über die Jahre verschiedenste Lösungen vorgeschlagen. Üblicherweise werden hierzu Additive zu dem Herstellungsverfahren hinzugefügt, um z. B. Formaldehyd oder andere flüchtige Verbindungen zu fangen. Ein übliches Mittel ist hierbei die Zugabe einer Harnstofflösung im Refiner, um z. B. bei Faserplatten mit UF-Bindemitteln die Emission von Formaldehyd zu reduzieren. Bei der Spanplattenproduktion wird eine Harnstofflösung mit in den Blender eingebracht und dadurch versucht, Formaldehyd zu binden.

Heutzutage werden OSB-Platten im Wesentlichen mit Isocyanat-basierenden Bindemitteln verklebt. Hier werden den OSB-Strands keine Fänger bei der Herstellung hinzugefügt.

In der Literatur sind verschiedenste Maßnahmen zur Reduzierung der VOC- und VVOC-Werte bei Holzwerkstoffplatten bekannt. Dieses betrifft die Nutzung verschiedenster Bindemittel einschließlich UF, MUF und PMUF (Phenol-Melamin-Urea-Formaldehyd-Harz), aber auch den Isocyanaten. So wird die Erhöhung des pH-Wertes während der Herstellung vorgeschlagen, z. B. in der WO 2006/039914 A1 oder der DE 10 2009 046 127 A1. Die EP 2 138 528 A1 schlägt die Verwendung von Oxidationskatalysatoren vor, aus der DE 10 2006 020 612 A1 ist die Verwendung verschiedenster Additive allein oder in Kombination beschrieben.

Allerdings sind die bisher bekannten Verfahren zur Reduzierung der VOC und VVOC nur teilweise erfolgreich. Dies betrifft insbesondere die Minimierung der Emission von Essigsäure aber auch z. B. von Furfural als Bestandteile der VOC Emission, insbesondere bei dem Herstellungsverfahren. Diese Problematik tritt dabei nicht nur bei den üblichen Formaldehyd-haltigen Bindemitteln auf, sondern auch bei Isocyanat-basierten Bindemitteln und Proteinbindemitteln.

Wie erwähnt, ist die Bildung und das Austreten der VOC und VVOC abhängig von der Art und dem Zustand der Lignocellulose, mithin dem Wuchsgebiet der einzelnen Holzarten, ein weiteres Problem stellt der zunehmende Einsatz von Recycling-Holz dar.

So weist die gerade in Europa viel genutzte Kiefer einen hohen Anteil von Essigsäure auf, Kiefer wird weit verbreitet in Holzwerkstoffen verarbeitet. Die in Südeuropa vorkommende Seekiefer hat dabei einen 50 % höheren Essigsäureanteil als die nordeuropäische Kiefer. Geringe VOC-Emissionen im Vergleich zu Kiefer sind für Fichte und Buche beschrieben, Pappel zeigt hier einen sehr niedrigen Wert. Diese Holzarten werden ebenfalls zur Herstellung von Holzwerkstoffplatten in Europa genutzt.

Recycling-Holz, das immer stärker in der Herstellung von Holzwerkstoffplatten eingesetzt wird, hat darüber hinaus das Problem, dass neben den genannten Holzarten weiterhin Bindemittel vorliegen, z. B. entsprechende Spanplatten mit UF/MUF-Bindemitteln, Isocyanat-Bindemittel in OSB sowie MDF/HDF-Faserplatten mit UF oder MUF-Bindemitteln. Diese setzen bei der Wärmebehandlung zum Pressen der entsprechenden Holzwerkstoff-platten große Mengen VOC und VVOC frei. Im Jahr 2021 wurde in Europa bei Spanplatten ca. 50 % Recycling-Holz eingesetzt, entsprechend ca. 17 Mio. m³.

Durch die Nutzung von Recycling-Holz, sind die Herausforderungen an entsprechende VOC-Fänger erheblich, da die eingesetzten Materialien nicht definiert sind und zusätzliche Belastungen durch die eingesetzten chemischen Klebstoffe, aber Nachbehandlungen der Holzwerkstoff-Platten, wie Beschichtungen oder Anstriche, aufweisen können. Bei der Vorbehandlung des Recycling-Holzes, z. B. in Holz-Waschanlagen kann nicht zu 100 % ein Herausfiltern der Fremdstoffe erfolgen.

Neben diesen beiden genannten Problemen ist ein weiteres, dass hohe Presstemperaturen bei der Herstellung von Holzwerkstoffen während der Wärmebehandlung notwendig sind, nämlich Temperaturen von über 180°C, insbesondere von 220°C und höher, die eine VOC und VVOC Emission stark erhöhen. Um Holzwerkstoffe industriell wirtschaftlich zu produzieren, werden Pressfaktoren bei MDF/HDF von ca. 5,5 sek/mm Plattendicke angestrebt und Spanplatten mit Pressfaktoren von unter 4 sek/mm. Diese Geschwindigkeiten können nur durch hohe Presstemperaturen, üblicherweise im Bereich von 220°C bis 240°C, erreicht werden. Nachteil sind die stark erhöhten Emissionen an VOC und VVOC aus dem Holz.

In den letzten Jahren streben zunehmend alternative Bio-Bindemittel auf den Markt, die dem industriellen Standard standhalten. So sind verschiedene Produkte auf Basis von Protein-Harzen beschrieben. Dabei gibt es Bindemittel mit Protein-Hydroxyaldehyd-Harz auf rein biogener Basis, z. B. der Firma SESTEC, aber auch solche mit Proteinen und chemischen Quervernetzern bzw. auf Basis von proteinogenen Aminosäuren oder chemischen Komponenten und Protein als Füllstoffe.

Es ist beschrieben, dass Proteine eine Fängerfunktion für leicht flüchtige Emissionen haben können. VOCs, wie Hexanal, Hexansäure, 1-Hydroxy-2-Propanon können in messbarer Menge, bis 40 %, von nicht denaturierten Proteinen eingefangen werden. Ein gleichzeitiger Einsatz von Glycerin, welches in Bio-Bindemitteln vorliegen kann, erlaubt ein Binden der VOC. Protein-Bindemittel sind z. B. beschrieben in der EP 3 684 573 B1 oder der WO 2022/019790 A1. Der entsprechende Einsatz z. B. von Glycerin als Beispiel für die Verwendung von mehrwertigen Alkoholen wird in der WO 2021/101396 A1 beschrieben.

Allerdings leiden alle bisherigen Lösungen an dem Problem, dass Essigsäure als Bestandteil der VOC durch z. B. biogene Bindemittel der oben genannten Art nicht eingefangen werden. Essigsäure stammt aus dem Holz selbst und wird durch den Refiner Aufschluss bzw. durch hohe Temperatur von über 180°C während des Pressvorganges von Holzwerkstoffplatten freigesetzt. Essigsäure ist auch der Auslöser für den Nachweis von Furfural. Höhere Temperaturen führen zu erhöhtem Essigsäureanteil und zur Erhöhung der Furfural-Bildung. Furural entsteht in einem sauer katalysierten Prozess, als Starter funktioniert hauptsächlich Essigsäure.

Aufgabe der vorliegenden Erfindung ist daher, solche Verfahren und Bindemittel bereitzustellen, die insbesondere die Essigsäure-Emission bei der Herstellung von Holzwerkstoffen und Werkstoffen aus cellulosehaltigen Materialien, aber auch in der Nutzung, verhindern.

### Beschreibung der Erfindung

In einem ersten Aspekt richtet sich die vorliegende Anmeldung auf ein Verfahren zum Herstellen von Holzwerkstoffen oder Werkstoffen aus cellulosehaltigen Materialien, wobei die Holzwerkstoffe oder Werkstoffe aus cellulosehaltigen Materialien mit Bindemitteln unter Wärmebehandlung behandelt werden und wobei die Holzwerkstoffe oder Werkstoffe aus cellulosehaltigen Materialien eine verringerte Emission von Essigsäure und weiteren VOC-Verbindungen nach der Wärmebehandlung aufweisen, umfassend den Schritt der i) Zugabe von Tensid und/oder Antioxidationsmittel zu den cellulosehaltigen Materialien oder den Holzwerkstoffen und/oder ii) Zugabe von Tensid und/oder Antioxidationsmittel zu dem Bindemittel vor der Wärmebehandlung.

Essigsäure ist Bestandteil von vielen Pflanzen und Pflanzensäften. Tatsächlich entsteht bei cellulosehaltigen Materialien Essigsäure häufig erst nach Beaufschlagung mit Wärme und wird hier dann mit anderen entweichenden Gasen in die Umgebung freigesetzt. So erfolgt die Emission der Essigsäure bei z. B. Spanplatten durch die Erwärmung der cellulosehaltigen Materialien in der Presse auf Temperaturen von über 180°C bis 240°C, die Emission der Essigsäure wird dadurch gestartet. Beim Trocknungsprozess der aufgeschlossenen Fasern durch den Refiner bzw. bei Holzspänen wird ein Essigsäure-Konzentrat gebildet, da die Feuchte des Holzes minimiert wird. Durch die Feuchte des aufgebrachten Bindemittels wird unter anderem ein "Dampfstoß-Effekt" initiiert und das Essigsäurekonzentrat emittiert anteilig aus dem Holzwerkstoff. Bei der Verwendung von Isocyanat-basierten Klebstoffen, wie MDI, z. B. bei OSB-Produktion, wird zusätzlich Wasser als Starter des Abbindevorganges mit Isocyanat gespritzt. Ein entsprechender Effekt analog zu dem der Spanplatte tritt auf. VOC-Messungen während der Wärmebehandlung, sprich dem Pressen, zeigen überproportional hohe Werte der Freisetzung von Essigsäure. Die entsprechenden VOC-Messungen mit überproportionalen Essigsäurewerten umfassen weiterhin Terpene und Aldehyde, die Aldehyde umfassen dabei gesättigte und ungesättigte Aldehyde.

Überraschenderweise zeigte sich nun, dass die Verwendung von Tensid und/oder Antioxidationsmittel im Herstellungsverfahren diese Emission von Essigsäure deutlich reduziert.

Dabei kann die Zugabe von Tensid und/oder Antioxidationsmittel zu den cellulosehaltigen Materialien oder den Holzwerkstoffen erfolgen. Weiterhin kann die Zugabe von Tensid und/oder Antioxidationsmitteln alternativ oder zusätzlich zu dem Bindemittel erfolgen, um anschließend eine Wärmebehandlung durchzuführen.

Es wird angenommen, dass ein zugegebenes Tensid gerade in Verbindung mit ProteinBindemitteln die Reaktivität dieser Proteine, d. h. die Fängerfunktionseigenschaft der Proteine, verbessert und damit die Emission der VOC und insbesondere der Essigsäure verringert. Die zugefügten Antioxidationsmittel erlauben zusätzlich, die Bildung und Freisetzung der Essigsäure als Teil der VOC zu verringern.

In einer Ausführungsform des erfindungsgemäßen Verfahrens erfolgt die Zugabe von Tensid und/oder Antioxidationsmitteln zumindest zum Bindemittel vor der Wärmebehandlung. Üblicherweise wird hierzu das Tensid und/oder Antioxidationsmittel als Feststoff oder in Lösung zu dem Bindemittel zugefügt.

Geeignete Mischverfahren sind dem Fachmann bekannt.

Die Wärmebehandlung erfolgt gemäß bekannten Verfahren. D. h., die üblichen, zur Herstellung von Holzwerkstoffen, wie Holzwerkstoffplatten einschließlich OSB, Spanplatten oder Faserplatten genutzten Pressverfahren, werden eingesetzt.

In einer Ausführungsform wird der Holzwerkstoff oder das cellulosehaltige Material ohne weitere Vorbehandlung mit dem Bindemittel enthaltend Tensid und/oder Antioxidationsmittel versetzt und wärmebehandelt.

Vorliegend werden unter dem Ausdruck "cellulosehaltiges Material" Materialien, verstanden, die Cellulose, Hemicellulose, Holocellulose oder Lignocellulose enthalten. Cellulosehaltige Materialien sind unter anderem Holz, Zellstoff, Stroh, usw. Für die Herstellung von Holzwerkstoffen, insbesondere Holzwerkstoffplatten, sind die entsprechenden Ausgangsmaterialien, also cellulosehaltige Materialien, solche aus Holzschnitzel, Sägespäne, Holzstrands, Holzfasern, Holzfurnieren usw.

Vorliegend wird, soweit nicht anders ausgeführt, unter dem Begriff "Bindemittel" geeignete Bindemittel zur Verwendung in der Holzwerkstoffindustrie oder als Bindemittel für Werkstoffe aus cellulosehaltigen Materialien bezeichnet. Bekannte Vertreter hiervon sind die bereits genannten Formaldehyd-haltigen Bindemittel, wie z. B. UF-, MUF- oder PMUF-Harze. Weitere übliche Bindemittel umfassen Isocyanat-basierte Bindemittel einschließlich solche auf Basis von Diisocyanaten wie PMDI, Klebstoff auf Basis von Polyurethan oder auch Tannin-Formaldeyhd-Klebstoffe. Weitere geeignete Klebstoffe umfassen proteinhaltige Bindemittel, wie sie im Stand der Technik bekannt sind.

Das Einbringen der Tenside und/oder Antioxidationsmittel kann wie beschrieben über die Bindemittel erfolgen, sie können auch direkt, z. B. als Emulsion auf die cellulosehaltigen Materialien, wie Holzspäne, Holzfasern oder Holzstrands aufgebracht werden. Dem Fachmann sind geeignete Zeitpunkt und Verfahrensschritte zum Aufbringen bzw. Einbringen bekannt. In einer Ausführungsform wird ein Gemisch aus Tensid und Antioxidationsmitteln in dem erfindungsgemäßen Verfahren eingesetzt.

Solange nicht anders ausgeführt, umfasst der Ausdruck "Tensid" und "Antioxidationsmittel" sowohl die Einzahl als auch eine Mehrzahl solcher Verbindungen, wie zwei, drei, vier oder mehr Verbindungen.

In einer Ausführungsform ist ein erfindungsgemäßes Tensid ein nichtionisches Tensid oder bei Verwendung einer Mischung von Tensiden ist mindestens eines dieser Tenside ein nichtionisches Tensid. In einer Ausführungsform ist dabei das nicht ionische Tensid ausgewählt aus Octylphenolethoxylate, Nonylphenolethoxylate, Alkylpolyglycoside und/oder Alkylglycoside.

Es zeigte sich insbesondere, dass Polysorbate, wie die Tween-Produkte besonders geeignet sind. Die Polysorbate können als entsprechende Polysorbate 20, 21, 40, 60, 61, 65, 80, 81, 120 oder Mischungen hiervon eingesetzt werden.

Die erfindungsgemäß zu verwendendem Antioxidationsmittel sind nicht besonders eingeschränkt, geeignete Antioxidationsmittel sind insbesondere Aromate mit Alkyl- und Hydroxy-Substituenten. Es zeigte sich, dass besonders geeignete Antioxidationsmittel Butylhydroxyanisol und Butylhydroxytoluol sind. Diese beiden Verbindungen können alleine oder in Kombination eingesetzt werden. Beide Verbindungen sind als Lebensmittelzusatzstoffe, E320, E321, zugelassen. Butyl-Hydroxy-Toluol wird in der Natur unter anderem von Grünalgen oder Cyanobakterien produziert und eignen sich insbesondere für Bio-Bindemittel. Es zeigte sich, dass in einer Ausführungsform der Anteil an Tensid in dem Bindemittel bei einem Massenanteil von 0,01 bis 5 %, bevorzugt 0,05 bis 2,5 %, wie 0,08 bis 2 %, bezogen auf Feststoff-Bindemittel liegt. Gleiche Werte gelten auch für Antioxidationsmittel, d. h. für das jeweilige Antioxidationsmittel liegen die Massenanteile bei 0,01 bis 5 %, bevorzugt 0,05 bis 2,5 %, wie 0,08 bis 2,0 % bezogen auf Feststoff Bindemittel. Insgesamt ist die Menge an zugegebenen Zusatzstoffen von Tensid und/oder Antioxidationsmitteln im Bindemittel in einem Bereich von 0,2 bis 15% wie 0,5 bis 10% bezogen auf Feststoff Bindemittel.

Wie ausgeführt, kann die Zugabe als Feststoff und/oder als entsprechende Lösung oder Emulsion hinzugefügt werden.

Das Hinzufügen von Tensid und/oder Antioxidationsmitteln zu den Bindemitteln oder zu den cellulosehaltigen Materialien kann getrennt erfolgen, kann im Bindemittel vorliegen oder als Zwei- oder Mehrkomponenten auf die cellulosehaltigen Materialien aufgebracht werden.

In einer Ausführungsform des erfindungsgemäßen Verfahrens umfasst das Bindemittel Protein-Hydroxyaldehyd-Harz, wobei der Masseanteil an Protein zwischen 10 bis 50 %, bevorzugt über 10 bis 45 %, besonders bevorzugt über 15 bis 40 %, insbesondere über 20 bis 40 % bezogen auf das Feststoffbindemittel beträgt. Insbesondere zeigte es sich, dass bei kommerziell erhältlichen Proteinbindemitteln ein Hinzufügen von zusätzlichen Proteinen die Reduktion der Emission von insbesondere Essigsäure und anderen VOC Bestandteilen erniedrigt.

In einer weiteren Ausführungsform des erfindungsgemäßen Verfahrens wird dem Bindemittel, welches Protein-Hydroxyaldehyd-Harz umfasst, weiterhin Glycerin zugefügt. In einer Ausführungsform umfasst dieses Glycerin in einem Massenanteil zwischen 20 bis 50 %, bevorzugt 25 bis 45 %, besonders bevorzugt 30 bis 45 %, insbesondere 30 bis 40 %, bezogen auf Feststoffbindemittel. Auch gegenüber den kommerziell erhältlichen Bindemitteln, denen bereits Glycerin zugefügt ist, zeigte es sich, dass Glycerin als ein Beispiel für ein mehrwertigen Alkohol die gewünschten Eigenschaften der Minderung von Emission von Essigsäure und anderen VOC's verbessert.

Bei Verwendung von anderen Bindemitteln als proteinhaltige Bindemittel, insbesondere proteinhaltige Bindemittel zusätzlich enthaltend Glycerin, ist die Zugabe von Tensid nicht unbedingt notwendig. Vielmehr wird erfindungsgemäß bei Nicht-Proteinbindemitteln, wie Formaldehyd-haltige Bindemittel einschließlich UF-Bindemittel, MUF-Bindemittel, PMUF-Bindemittel oder Isocyanat-basierte Bindemittel lediglich die erfindungsgemäßen Antioxidans-Mittel hinzugefügt.

Das erfindungsgemäße Verfahren umfasst in einer Ausführungsform entsprechend die Wärmebehandlung mit einer Presstemperatur von über 180°C, insbesondere in einem Bereich von 220°C bis 240°C. Der Pressvorgang von Holzwerkstoffen, insbesondere Holzwerkstoffplatten, wie Spanplatten, Sperrholzplatten, Faserplatten und OSB-Platten erfolgt gemäß bekannten Verfahren.

Auch die weiteren Bearbeitungsschritte der Holzwerkstoffe zum Erhalt von entsprechenden Holzwerkstoffplatten der genannten Art sind dem Fachmann bekannt.

In einem weiteren Aspekt richtet sich die vorliegende Erfindung auf Holzwerkstoffe oder Werkstoffe aus cellulosehaltigen Materialien, erhältlich mit dem erfindungsgemäßen Verfahren. Insbesondere handelt es sich bei diesem Holzwerkstoff um Holzwerkstoffplatten. Diese schließen Spanplatten, Faserplatten, wie MDF- und HDF-Platten aber auch OSB-Platten und Sperrholzplatten ein. Insbesondere handelt es sich bei den Holzwerkstoffplatten um Faserplatten, nämlich MDF- oder HDF-Platten. Weiterhin sind geeignete Holzwerkstoffe OSB-Platten (einschichtig oder mehrschichtig) sowie Spanplatten (einschichtig oder mehrschichtig, wie dreischichtig).

In einer Ausführungsform ist die erfindungsgemäß erhältliche Holzwerkstoffplatte eine OSB-Platte oder eine Spanplatte, wobei Tensid und Antioxidationsmittel hinzugegeben werden. In einer weiteren Ausführungsform handelt es sich bei dem Holzwerkstoff um eine Faserplatte, z. B. um eine Faserplatte mit einem Formaldehyd-haltigen Bindemittel, wobei die Bindemittel hierbei mindestens ein Antioxidationsmittel, bevorzugt die Kombination von zwei Oxidationsmitteln, wie eine Kombination aus Dihydroxyanisol und Butylhydroxytoluol hinzugefügt wird. In einer Ausführungsform wird den Faserplatten bzw. deren Bindemitteln dabei kein Tensid hinzugefügt.

In einem weiteren Aspekt werden Bindemittel für cellulosehaltige Materialien und Holzwerkstoffe bereitgestellt. Diese erfindungsgemäßen Bindemittel umfassen dabei ein Tensid, wie hierin definiert, Antioxidationsmittel, wie sie hierin definiert sind, ein Protein-Hydroxyaldehyd-Harz sowie ggf. Glycerin. Bevorzugt sind die Anteile von Proteinen in den Bindemitteln bezogen auf den Feststoffanteil des Bindemittels in einem Bereich von 10 bis 50 %, der Anteil von Glycerin liegt in einem Bereich von 20 bis 40 %, der Anteil an Tensid und/oder Antioxidationsmitteln (gesamt) in einem Bereich von 0,5 bis 10 %, jeweils bezogen auf den Feststoffanteil des Bindemittels.

In einer Ausführungsform ist das erfindungsgemäße Bindemittel eines mit einem Anteil an Protein von über 30 bis 45 %, ein Anteil von Glycerin in einem Bereich von 20 bis 40 %, wie 30 bis 40 % und ein Anteil von Tensid und/oder Antioxidationsmitteln von jeweils 0,5 bis 2 % bezogen auf Feststoffbindemittel.

Schließlich wird die Verwendung von einem erfindungsgemäßen Bindemittel und/oder von Tensid und/oder Antioxidationsmitteln, wie vorliegend definiert, zur Herstellung eines Holzwerkstoffes mit verringerter Emission von Essigsäure und anderen VOC-Verbindungen bereitgestellt. Insbesondere handelt es sich hierbei um die Verwendung von Bindemitteln auf Protein-Hydroxyaldehyd-Harz-Basis bzw. die Verwendung der Tensid und/oder Antioxidationsmittel in Bindemitteln auf Protein-Hydroxyaldehyd-Basis zur Herstellung der erfindungsgemäßen Holzwerkstoffe.

Im Folgenden wird die Erfindung anhand von Beispielen näher erläutert, ohne sie einzuschränken:
Die Untersuchungen wurden auf Basis folgender Normen durchgeführt:

**Tabelle 1:**

| |
|---|
| Sämtliche Test Ergebnisse nach: |
| DIN ISO 16000-6:2022-03, DIN EN ISO 16000-9:2008-04 und DIN EN ISO16000-11:2006-06 |
| Kammertest DIN EN 16516 |
| VOC nach DIN 16516, GC/MS |
| Formaldehyd /Aldehyd / Aceton nach DIN EN 16516, HPLC |
| Evaluierung nach AgBB 2018 NIK-Werte (niedrigst interessierende Konzentration) |

VOC-Messungen wurden im Zeitraum von 3 Tagen und 28 Tagen durchgeführt gemäß EN ISO 16000-9.

Als Bindemittel wurde ein Bio-Bindemittel von SESTEC Polska Sp.z.o.o. eingesetzt (SESTEC Bindemittel W 351 A?. Dieses Bindemittel erhält üblicherweise 20 % Proteinanteil und 25 % Glycerinanteil.

In den erfindungsgemäßen Beispielen wurden die Anteile an Proteinen auf 40 % und von Glycerin auf 30 % erhöht und der Wasseranteil entsprechend reduziert, der Feststoffgehalt des Bindemittels lag insoweit bei 63 %.

Das Bindemittel ist ein Einkomponentenharz ohne Härter.

Wie in dem Beispiel unten aufgeführt wurde dieses Biobindemittel entsprechend mit dem Polyoxyethylensorbitanmonooleat (Polysorbat 80 bzw. Tween 80), Butylhydroxyanisol und Butylhydroxytoluol in einer Menge von jeweils 0,5 auf 1 kg Flüssig-Harz zugefügt. Bei einem 63 % Feststoffanteil des Bindemittels entspricht dieses 0,9 % der jeweiligen Einkomponente auf Feststoffharz. Im Folgenden werden dieses drei Komponenten als Additiv PBP bezeichnet.

Die verwendeten Platten hatten hierzu die folgenden Eigenschaften:

**Tabelle 2:**

| | **MDF / HDF** | **Spanplatte (3-Schicht)** | **OSB (1-Schicht)** |
|---|---|---|---|
| - Plattendicke | 6 mm | 16 mm | 12 mm |
| - Spez. Gewicht | 780 kg/m3 | 640 kg/m3 | 620 kg/m3 |
| - Feuchte vor Beleimung | / | 3,5 % | 4,0 % |
| - Beleimung mittels | blow line | Blender | Blender |
| - Feuchte nach Beleimung | nach Trockner 9 % | 11 % | 12% |
| - Leimanteil | 11 % | Decks 9 % // Core 7 % | 9 % |
| - Presstemperatur | 230°C | 220°C | 220 °C |
| - Presszeit (Labor) | 8 sec/mm | 8 sec/mm | 8 sec/mm |

Bei den Spanplatten handelt es sich dabei um solche aus Recycling-Holz der Klasse A2, d. h. verleimtes, beschichtetes, lackiertes Altholz ohne halogenorganische Verbindungen in der Beschichtung und ohne PVC-Anteilen. Bei der Herstellung wurde darauf geachtet, dass nicht nur Stäube, sondern auch sichtbare Partikel von MDF und Fremdstoffen (Papierbeschichtungen, Melamin-Beschichtungen und feinste Kunststoffartikel von Möbelkanten) verarbeitet wurden. Bei den Ausgangsmaterialien handelt es sich um übliche Ausgangsmaterialien.

Die Herstellung der entsprechenden Platten wurden mit üblichen Verfahren durchgeführt, die entsprechenden Parameter sind in der obigen Tabelle dargestellt.

Die hergestellten Platten wurden entsprechend den genannten Normen gemessen. Das Referenzbeispiel mit Urea-Formaldehyd-Harz und Hydrowax ist ein UF-Harz von BASF, Kraurit Leim 333, das verwendete Hydrowax (Anteil: 1,5% auf atro Holz) ist Aquaveg 50A-1208-001 (Bio Hydrowax).

Im Folgenden sind die Werte dargestellt:
Zusammenfassung der Messungen über alle Emissionen bei MDF/HDF (reine Kiefer) 6 mm Dicke

**Tabelle 3:**

| | Referenz | (Standard) Bio-Bindemittel | Bio-Bindemittel | Bio-Bindemittel |
|---|---|---|---|---|
| | UF-Harz+ Hydrowax | 20% Protein + 25% Glycerin + Hydrowax | 40% Protein + 30% Glycerin + Hydrowax | 40% Protein + 30% Glycerin + PBB + Hydrowax |
| Säuren | 775 | 624 | 580 | 127 |
| Aldehyde | 5882 | 1260 | 980 | 451 |
| Alkohole | 444 | 128 | 96 | 7 |
| Ester, Ethers, Ketone | 1178 | 628 | 590 | 417 |
| aromatische HC | 883 | 682 | 434 | 218 |
| gesättigte HC | 337 | 311 | 278 | 53 |
| ungesättigte HC | 8546 | 5166 | 4825 | 4613 |
| Terpene | 1373 | 1238 | 1215 | 1114 |
| r Value (3 Tage) | 15391 | 11037 | 9783 | 3962 |
| r Value ( 28 Tage) | 14376 | 8946 | 6940 | 2712 |

Bei den Säuren handelt es sich überwiegend um Essigsäure. Essigsäure stellt mit ca.85% den größten Anteil gefolgt von Ameisensäure (10%) und ca. 5% Furfural gebildet aus Essigsäure-

Die Messungen über alle Emissionen bei Spanplatten (Recycling Holz) 16 mm Dicke sind in nachfolgender Tabelle dargestellt:

**Tabelle 4:**

| | Referenz | (Standard) Bio-Bindemittel | Bio-Bindemittel | Bio-Bindemittel |
|---|---|---|---|---|
| | UF-Harz+ Hydrowax | 20% Protein + 25% Glycerin + Hydrowax | 40% Protein + 30% Glycerin + Hydrowax | 40% Protein + 30% Glycerin + PBB + Hydrowax |
| Summe VVOC (<C6) | 165 | 119 | <1 | <1 |
| Summe VOC (C6-C16) | 385 | 93 | 82 | 71 |
| Summe SVOC (C16-C22) | <1 | <1 | <1 | <1 |
| TVOC | 385 | 93 | 82 | 71 |
| Toluen Äquivalent | 101 | 45 | 39 | 29 |
| Formaldehyd | 0,052 ppm | 0,008 ppm | 0,007 ppm | 0,007 ppm |

Schließlich sind die Messungen der Emissionen bei OSB (reine Kiefer) 12 mm Dicke in nachfolgender Tabelle gezeigt:

**Tabelle 5:**

| | Referenz | (Standard) Bio-Bindemittel | Bio-Bindemittel | Bio-Bindemittel |
|---|---|---|---|---|
| | UF-Harz+ Hydrowax | 20% Protein + 25% Glycerin + Hydrowax | 40% Protein + 30% Glycerin + Hydrowax | 40% Protein + 30% Glycerin + PBB + Hydrowax |
| Summe VVOC (<C6) | 165 | 102 | <1 | <1 |
| Summe VOC (C6-C16) | 2740 | 1876 | 1585 | 682 |
| Summe SVOC (C16-C22) | 112 | <1 | <1 | <1 |
| TVOC | 2852 | 1876 | 1585 | 682 |
| Toluen Äquivalent | 1316 | 805 | 655 | 121 |
| Formaldehyd | 0,082 ppm | 0,0074 ppm | 0,0069 ppm | 0,0064 ppm |

Hierbei ist die Differenz eine Platte mit MDI als Bindemittel, hier Huntsman-I-BOND MDF EM 4330 MDI Harz mit Hydrowax, wie es oben bereits genannt wurde.

Wie aus den Messungen deutlich wird, kann eine signifikante Minderung von Essigsäure und anderen VOC-Emissionen beobachtet werden. Dies zeigte sich insbesondere bei den erfindungsgemäßen Bindemitteln mit den Zusätzen PBB-Additiv und erhöhten Protein- und Glycerin-Gehalten.

Im Folgenden sind die Messungen dargestellt, bei denen dem Bindemittel nur die erfindungsgemäßen Antioxidationsmittel ohne Tensid hinzugefügt wurden

**Tabelle 6:**

| Die Messungen über alle Emissionen bei Spanplatten (Recycling Holz) 16 mm Dicke sind in nachfolgender Tabelle dargestellt: | | |
|---|---|---|
| Referenz UF + Hydrowax (1,5%) | | (Standard) |
| | | UF + Hydrowax (1,5 %) + BB |
| Summe VVOC ( <C6 ) | 165 | 85 |
| Summe VOC (C6-C16) | 385 | 74 |
| Summe SVOC (C16-C22) | <1 | <1 |
| TVOC C6-C16 | 385 | 74 |
| Toluen Äquavilent | 101 | 29 |
| Formaldehyd | 0,052 ppm | 0,05 ppm |

## Patentansprüche

1. Verfahren zum Herstellen von Holzwerkstoffen oder Werkstoffen aus cellulosehaltigen Materialien, wobei die Holzwerkstoffe oder Werkstoffe aus cellulosehaltigen Materialien mit Bindemitteln unter Wärmebehandlung behandelt werden und wobei die Holzwerkstoffe oder Werkstoffe aus cellulosehaltigen Materialien eine verringerte Emission von Essigsäure und weiteren VOC-Verbindungen nach der Wärmebehandlung aufweisen, umfassend den Schritt der i) Zugabe von Tensid und/oder Antioxidationsmittel zu den cellulosehaltigen Materialien oder den Holzwerkstoffen und/oder ii) Zugabe von Tensid und/oder Antioxidationsmittel zu dem Bindemittel vor der Wärmebehandlung.

2. Das Verfahren zum Herstellen von Holzwerkstoffen oder Werkstoffen aus cellulosehaltigen Materialien gemäß Anspruch 1, wobei die Zugabe von Tensid und/oder Antioxidationsmittel mindestens zum Bindemittel erfolgt.

3. Das Verfahren zum Herstellen von Holzwerkstoffen oder Werkstoffen aus cellulosehaltigen Materialien gemäß Anspruch 1 oder 2, wobei der Holzwerkstoff oder cellulosehaltige Material ohne Vorbehandlung mit dem Bindemittel versetzt und wärmebehandelt wird.

4. Das Verfahren zum Herstellen von Holzwerkstoffen oder Werkstoffen aus cellulosehaltigen Materialien nach einem der vorherigen Ansprüche, wobei ein Gemisch aus Tensid und Antioxidationsmittel zugegeben wird.

5. Das Verfahren zum Herstellen von Holzwerkstoffen oder Werkstoffen aus cellulosehaltigen Materialien nach einem der vorherigen Ansprüche, wobei das Tensid ein nichtionisches Tensid ist oder die Tenside mindestens ein nichtionisches Tensid umfassen, insbesondere wobei das nichtionische Tensid ausgewählt ist aus Octylphenolethoxylate, Nonylphenolethoxylate, Alkylpolyglycoside und/oder Alkylglycoside, insbesondere Polysorbat.

6. Das Verfahren zum Herstellen von Holzwerkstoffen oder Werkstoffen aus cellulosehaltigen Materialien nach einem der vorherigen Ansprüche, wobei das Antioxidationsmittel ausgewählt sind aus Alkylhydroxyaromaten, insbesondere Butylhydroxyanisol und/oder Butylhydroxytoluol.

7. Das Verfahren zum Herstellen von Holzwerkstoffen oder Werkstoffen aus cellulosehaltigen Materialien nach einem der Ansprüche 1 bis 3 oder 6, wobei das Bindemittel aus gewählt ist aus UF/MUF, PMUF, Protein Bindemittel oder Isocyanat-basierende Bindemittel.

8. Das Verfahren zum Herstellen von Holzwerkstoffen oder Werkstoffen aus cellulosehaltigen Materialien nach einem der vorherigen Ansprüche, wobei der Anteil an Tensid und/oder Antioxidationsmittel jeweils mit einem Massenanteil von 0,01 bis 5 %, bevorzugt 0,05 bis 2,5 %, wie 0,08 bis 2,0 % bezogen auf Feststoff Bindemittel zugegeben wird.

9. Das Verfahren zum Herstellen von Holzwerkstoffen oder Werkstoffen aus cellulosehaltigen Materialien nach einem der vorherigen Ansprüche, wobei i) das Bindemittel ein Protein-Hydroxydaldehyd Harz ist, wobei der Masseanteil an Protein zwischen 10 bis 50 %, bevorzugt 10 bis 45 %, besonders bevorzugt über 15 bis 40 %, insbesondere über 20 bis 40 % bezogen auf den Feststoff Bindemittel beträgt und/oder ii) wobei dem Bindemittel, wie Protein-Hydroxydaldehyd Harz, weiterhin Glycerin zugefügt wird, insbesondere mit einem Masseanteil an Glycerin zwischen 20 bis 50 %, bevorzugt 25 von 45 %, besonders bevorzugt 30 bis 45 %, insbesondere 30 bis 40 % bezogen auf Feststoff Bindemittel.

10. Das Verfahren zum Herstellen von Holzwerkstoffen oder Werkstoffen aus cellulosehaltigen Materialien nach einem der vorherigen Ansprüche, wobei die Zugabe von Tensid und/oder Antioxidationsmittel durch Emulsion auf die cellulosehaltigen Materialien, wie Holzspäne, Holzfasern oder Holzstrands, als zwei oder mehr Komponenten aufgebracht wird.

11. Das Verfahren zum Herstellen von Holzwerkstoffen oder Werkstoffen aus cellulosehaltigen Materialien nach einem der vorherigen Ansprüche wobei die Wärmebehandlung eine Presstemperatur von über 180°C, insbesondere im Bereich von 220 bis 240°C liegt.

12. Holzwerkstoff oder Werkstoff aus cellulosehaltigen Materialien erhältlich nach einem Verfahren nach einem der Ansprüche 1 bis 11.

13. Holzwerkstoff nach Anspruch 12, wobei dieser ein OSB-Platte oder eine Spanplatte ist und wobei Tensid und Antioxidationsmittel bei der Herstellung zugegeben wurden oder wobei dieser eine Faserplatte ist und diese mindestens Antioxidationsmittel ggf. ohne Tensid aufweist.

14. Bindemittel für cellulosehaltige Materialien und Holzwerkstoffe, enthaltend
a. ein Tensid, wie in einem der Ansprüche 1 bis 11 definiert;
b. Antioxidationsmittel, wie in einem der Ansprüche 1 bis 13 definiert,
c. Protein-Hydroxydaldehyd Harz wie in einem der Ansprüche 1 bis 11 definiert, ggf.
d. Glycerin,
wobei bevorzugt der Anteil von Proteinen in einem Bereich von 10 bis 50 %, der Anteil von Glycerin in einem Bereich von 20 % bis 40% liegt, der Anteil an Tensid und/oder Antioxidationsmittel in einem Bereich von 0,5 bis 10 % liegt, bezogen auf den Feststoffanteil des Bindemittels.

15. Bindemittel nach Anspruch 18 mit einem Anteil an Protein von über 30 bis 45 %; einem Anteil von Glycerin von 30 bis 40 %; und einem Anteil von Tensid und/oder Antioxidationsmittel von 0,5 bis 2 % bezogen auf Feststoff Bindemittel.
